# FASCICULE DE BREVET EUROPEEN

(11) **EP 2 488 618 B1**
(45) Date de publication et mention de la délivrance du brevet: **26.09.2018**
(21) Numéro de dépôt: 10771215.0
(22) Date de dépôt: 15.10.2010
(51) Int. Cl.: C10M 129/76, C10N 30/06, C10N 40/25

(54) **UTILISATION D'UN LUBRIFIANT MOTEUR**
VERWENDUNG EINES MOTORSCHMIERMITTELS
USE OF AN ENGINE LUBRICANT

(30) Priorité: 16.10.2009 FR 0904963
(43) Date de publication de la demande: 22.08.2012
(73) Titulaire: TOTAL MARKETING SERVICES, 92800 Puteaux (FR)
(72) Inventeur: SOUCHEZ, Jean-Paul, F-38200 Vienne (FR); BOUFFET, Alain, F-69440 Taluyers (FR)
(74) Mandataire: Hirsch & Associés
(86) Numéro de dépôt international: PCT/IB2010/054691
(87) Numéro de publication internationale: WO 2011/045773

(56) Documents cités:
- WO-A1-2008/067259
- WO-A1-2010/016856
- FR-A1- 2 924 439
- US-A- 4 459 223
- US-A- 4 479 883
- US-A- 4 683 069
- US-A- 4 820 431
- US-A1- 2006 009 366
- US-A1- 2006 217 274
- US-A1- 2006 223 718
- US-A1- 2008 090 741

## Description

### Domaine technique :

La présente invention est relative à la lubrification de moteurs de véhicules hybrides, particulièrement de véhicules poids lourds dotés de moteurs hybrides.

### Arrière plan technique :

Les préoccupations environnementales et la recherche d'économies sur les ressources en énergies fossiles ont conduit au développement de véhicules à moteur électriques. Toutefois, ces derniers sont limités en puissance, en autonomie, et nécessitent un très long temps de rechargement des batteries.

Les systèmes de motorisation hybrides remédient à ces inconvénients en mettant en oeuvre un moteur électrique et un moteur à combustion interne en série ou en parallèle. Une particularité des systèmes hybrides est le système « stop-start ». Le véhicule démarre en mode électrique, puis passe en mode thermique dès que la vitesse augmente, et inversement. Le moteur thermique est arrêté à chaque arrêt du véhicule.

Ainsi, le moteur à combustion interne des véhicules hybrides subit, au cours de sa durée de vie, un nombre d'arrêts et de démarrages beaucoup plus importants que dans un véhicule classique. Ceci engendre potentiellement, pour les moteurs à combustion interne des véhicules hybrides, des problèmes d'usure spécifiques, en particulier sur le long terme.

La majorité des véhicules hybrides actuellement en service sont des véhicules légers de tourisme, qui fonctionnent sous faible charge et ne sont pas destinés à un usage long terme (kilométrage élevé).

En revanche, les problèmes de durabilité liés au système stop and start seront particulièrement sensibles pour des véhicules hybrides poids lourds : ces véhicules sont destinés à un usage intensif et appelés à faire un kilométrage élevé, et leur moteur fonctionne sous forte charge.

Ce phénomène sera plus particulièrement crucial pour les véhicules hybrides poids lourds amenés à circuler essentiellement en milieu urbain, par exemple ceux destinés aux livraisons, au ramassage des ordures ou aux transports en communs. On estime qu'un moteur à combustion interne de bus hybride connaîtra environ 2 millions de démarrage pendant sa durée de vie, contre quelques dizaine de milliers pour un bus à motorisation classique, ce qui va solliciter beaucoup plus fortement certaines pièces mécaniques.

Des essais ont été réalisés sur des systèmes hybrides moteur électrique / moteur diesel poids lourds, simulant le fonctionnement de tels véhicule poids lourd. Ces essais ont montré que les moteurs à combustion subissent une usure très importante au niveau des paliers, qui compromet complètement le fonctionnement du véhicule en service. L'optimisation des cycles de fonctionnement du moteur, notamment au niveau des rampes de montée en régime, de la durée des arrêts du moteur, n'a pas permis de réduire ce phénomène.

Il a en revanche été constaté qu'en essai, l'abaissement de la température de l'huile de 100 à 40 °C permet de réduire quelque peu l'usure des paliers. Cette solution, mise en oeuvre sur banc d'essai est toutefois irréaliste en service, et ne permet de toutes façons pas de réduire l'usure à un niveau acceptable. Les essais mentionnés ci dessus étaient réalisés avec des moteurs lubrifiés avec une huile moteur commerciale de grade 10W30 selon la classification SAE J 300.

WO2008/067259 décrit une composition lubrifiante comprenant une huile de base et le produit de condensation d'un compose diacide carboxylique avec une substitution dialkoxy ou diol, et d'un alcool en C6 à C12.

US4820431 décrit une composition lubrifiante pour moteur diesel de chemin de fer, comprenant une huile de base, un dispersant, un phenolate surbaasé, un alkyl sulfonate et un composé polyhydroxylé.

US2008/090741 décrit une composition lubrifiante comprenant une huile de base, un détergent surbasé et un détergent faiblement basique, avec un ratio sel sur métal compris entre 3 et 8.

Il existe très peu d'art antérieur sur les problèmes spécifiques de lubrification des moteurs hybrides. La demande GB 2454349 divulgue une méthode de chauffage de l'huile lubrifiante des moteurs diesel de véhicules hybrides, dans le but d'éviter les problèmes de démarrage à froid et la perte de puissance due aux frictions. Ce système nécessite un dispositif annexe, et va à l'encontre des observations faites en essai.

Il existe donc un besoin pour le développement de lubrifiants permettant un fonctionnement fiable des moteurs à combustion interne des véhicules poids lourds à motorisation hybride, et en particulier susceptibles de réduire l'usure dans lesdits moteurs à combustion interne.

De façon surprenante, la demanderesse a constaté que l'utilisation, dans les moteurs à combustion interne de véhicules poids lourds équipés d'un système hybride, de compositions lubrifiantes de grade visqueux et comprenant certains modificateurs de friction organiques permettaient de diminuer considérablement l'usure des paliers sur lesdits moteurs, ce qui rend possible leur mise en service en conditions réelles.

### Résumé de l'invention :

La présente invention a pour objet l'utilisation d'une huile moteur de viscosité cinématique à 100 °C selon la norme ASTM D445 comprise entre 16 et 27 cSt, comprenant entre 0,5 et 10% en poids d'au moins un ester (a) choisi parmi le mono ou di oléate de glycérol, le mono ou di stéarate ou le mono ou di isostéarate de glycérol, pour réduire l'usure des paliers dans les moteurs à combustion interne des véhicules à motorisations hybrides, dont le couple maximum, mesuré entre 1000 et 3000 tours/minute, est supérieur à 1000 N.m.

Selon un mode de réalisation, la viscosité cinématique à 100 °C de l'huile moteur utilisée selon l'invention, mesurée selon la norme ASTM D445, est comprise entre 16,9 et 21,9 cSt.

Selon un autre mode de réalisation, la viscosité cinématique à 100 °C de l'huile moteur utilisée selon l'invention, mesurée selon la norme ASTM D445, est comprise entre 21,9 et 26,1 cSt.

Préférentiellement, les moteurs à combustion interne lubrifiés selon l'invention sont des moteurs Diesel.

Préférentiellement, les véhicules poids lourds hybrides dont le moteur à combustion interne est lubrifié selon l'invention, sont des hybrides parallèles.

L'utilisation d'une huile moteur selon l'invention a pour objet de réduire l'usure des moteurs à combustion interne.

Préférentiellement, l'Utilisation d'une huile selon l'invention est faite sur des véhicules qui fonctionnent selon le cycle urbain ETC défini par la directive européenne 1999/96/EC.

La demande telle que déposée décrit également une composition lubrifiante pour moteur à combustion interne de véhicule hybride de couple maximum supérieur à 1000 N.m entre 1000 et 3000 tours minutes , dont la viscosité cinématique à 100 °C mesurée selon la norme ASTM D445 est comprise entre 16 et 27 cSt, et comprenant :
(a) de 0,5 à 10 % en poids d'au moins un ester de formule R(OH)ₘ(COOR'(OH)ₚ)ₙ dans laquelle m est un nombre entier de 0 à 8, de préférence de 1 à 4, n est un nombre entier de 1 à 8, de préférence de 1 à 4 et p est un nombre entier de 0 à 8, de préférence de 1 à 4 et où la somme p+m est strictement supérieure à zéro, R et R' représentent indépendamment l'un de l'autre un groupe hydrocarboné linéaire ou ramifié, saturé ou insaturé, éventuellement substitué par un ou plusieurs groupements aromatiques, et comportant de 1 à 30 atomes de carbone, et/ ou ses dérivés boratés
(c) de 70 à 90 % d'une ou plusieurs huiles de base minérales, synthétiques ou naturelles.

Préférentiellement, la composition lubrifiante décrite dans la demande telle que déposée comprend en outre :
(b) de 5 à 20% en poids d'une composition additive pour lubrifiant moteur comprenant un ou plusieurs additifs détergents, un ou plusieurs additifs dispersants, un ou plusieurs additifs antioxydants, préférentiellement aminés ou phénoliques, un ou plusieurs additifs antiusure, préférentiellement choisi parmi les dithiophosphates de zinc.

### Description détaillée de modes de réalisation

### 1) Les moteurs à combustion interne de véhicules poids lourds hybrides

La présente invention a pour objet la lubrification des moteurs à combustion interne des véhicules poids lourds équipés de système hybrides, en particulier ceux destinés à circuler majoritairement en milieu urbain, tels que les utilitaires de livraison, les camions poubelle ou les véhicules affectés aux transports en commun. On entend ici par véhicule hybrides les véhicules associant un moteur à combustion interne à un moteur électrique, préférentiellement les systèmes où ces deux moteurs sont associées en parallèle, dits véhicules hybrides parallèles. Le principe de fonctionnement de ces véhicules est le suivant:
- lors des phases stationnaires (où le véhicule est immobile), les deux moteurs sont à l'arrêt,
- au démarrage, c'est le moteur électrique qui assure la mise en mouvement de la voiture, jusqu'à des vitesses plus élevées (25 ou 30 km/h),
- lorsque des vitesses plus élevées sont atteintes, le moteur thermique prend le relais,
- en cas de grande accélération, on observe la mise en marche des deux moteurs à la fois, qui permet d'avoir des accélérations équivalentes au moteur de même puissance, voire supérieures,
- Optionnellement, en phase de décélération et de freinage, l'énergie cinétique est utilisée pour recharger les batteries.

Ainsi, dans les véhicules hybrides, le moteur à combustion interne subit, au cours de sa durée de vie, un nombre d'arrêts et de démarrages beaucoup plus importants que dans un véhicule classique (phénomène de « stop and start »).

Dans les motorisations classiques (non hybrides), les phénomènes d'usure sont déjà connus pour être plus sévères sur les poids lourds que sur les véhicules légers. Les poids lourds fonctionnent sous forte charge, et la pression sur les pistons est plus forte. Ils tournent également à plus bas régime et appuient plus longuement sur les coussinets de bielle. Ces véhicules sont également destinés à une longue durée d'utilisation, d'où une usure plus forte des pièces.

Dans les véhicules hybrides poids lourds, l'usure spécifique liée au phénomène de stop and start se superpose à ces facteurs préexistants, ce qui rend impossible l'utilisation, pour leurs moteurs à combustion, des huiles moteurs commerciales classiques utilisées dans les véhicules poids lourds.

Les véhicules poids lourds ont typiquement une charge utile supérieure à 3,5 tonnes. Les moteurs qui les équipent sont, aussi bien pour les véhicules classiques que pour les véhicules hybrides, des moteurs quatre temps, le plus souvent Diesel, qui présentent des caractéristiques de puissance, et surtout de couple élevé.

Les constructeurs caractérisent classiquement leurs moteurs par la puissance maximale développée (soit le maximum ou le plateau de la courbe Puissance (en chevaux ou kW) vs régime (tours /min ou Rad/s)), et par le couple maximum (soit le maximum ou le plateau de la courbe Couple (en N.m) vs régime (tours /min ou Rad/s)).

Les moteurs poids lourds ont un régime compris entre 800 et 3000 tours/min. Le maximum ou plateau des courbes de puissance et de couple est obtenu entre 1000 et 3000 tours/min, le plus souvent entre 1000 et 1700 tours minutes. Pour les moteurs Diesel, le couple maximum est en général obtenu autours de 1200 tours/minute

La présente invention est relative à la lubrification de moteurs à combustion interne des véhicules à motorisations hybrides, lesdits moteurs à combustion interne ayant un couple maximum (mesuré entre 1000 et 3000 tours minutes), supérieur à 1000 N.m, préférentiellement supérieur à 1500, ou encore à 1700, ou encore à 2000 N.m.

Ces moteurs développent préférentiellement des puissances maximales (entre 1000 et 3000 tours/minute) supérieures à 300 chevaux, préférentiellement supérieure à 320, préférentiellement supérieure à 350, ou encore à 450, ou encore à 500, ou encore de l'ordre de 600 chevaux et au delà.

Selon un mode préféré, lesdits moteurs à combustion interne sont des moteurs Diesel.

Préférentiellement, les véhicules à motorisation hybride sont des véhicules hybrides parallèles.

Les caractéristiques de puissance ou de couple auxquelles il est ici fait référence s'entendent en puissance nette ou couple net, tels que définis dans la norme SAE J 1349.

La présente invention vise plus préférentiellement la lubrification des moteurs à combustion interne des véhicules poids lourds équipés de système hybrides circulant en milieu urbain, où le phénomène stop/start et l'usure résultante sont accrus.

Le fonctionnement urbain, périurbain et sur autoroute des moteurs poids lourds est caractérisé dans le cycle ETC (European Transient Cycle), encore appelé cycle « FIGE », tel que défini par la directive européenne 1999/96/EC du 13 décembre 1999. La première partie du cycle (de 0 à 600 s), caractérise le fonctionnement urbain. On désignera cette partie du cycle par « cycle urbain ETC ».

### 2) Huiles de base ou mélange d'huiles de base (c), polymères améliorant de VI

Les huiles moteur utilisées selon la présente invention comprennent une ou plusieurs huiles de base, représentant généralement au moins 70 % en poids desdites huiles moteur, et pouvant aller jusqu'à 85 % ou 90% en poids et plus.

La ou les huiles de base utilisées dans les huiles moteur selon la présente invention peuvent être des huiles d'origine minérales ou synthétiques des groupes I à V selon les classes définies dans la classification API (ou leurs équivalents selon la classification ATIEL) telle que résumée ci-dessous, seules ou en mélange.

| | Teneur en saturés | Teneur en soufre | Indice de viscosité |
|---|---|---|---|
| Groupe I Huiles minérales | < 90 % | > 0.03 % | 80 ≤ VI < 120 |
| Groupe II Huiles hydrocraquées | ≥ 90 % | ≤ 0.03 % | 80 ≤ VI < 120 |
| Groupe III Huiles hydrocraquées ou hydro-isomérisées | ≥ 90 % | ≤ 0.03 % | ≥ 120 |
| Groupe IV | PAO Polyalphaoléfines | | |
| Groupe V | Esters et autres bases non incluses dans bases groupes I à IV | | |

Ces huiles peuvent être des huiles d'origine végétale, animale, ou minérales. Les huiles de base minérales utilisées selon l'invention incluent tous types de bases obtenues par distillation atmosphérique et sous vide du pétrole brut, suivies d'opérations de raffinage tels qu'extraction au solvant, désalphatage, déparaffinage au solvant, hydrotraitement, hydrocraquage et hydroisomérisation, hydrofinition.

Les huiles de bases des compositions utilisées selon la présente invention peuvent également être des huiles synthétiques, tels certains esters d'acides carboxyliques et d'alcools, ou des polyalphaoléfines. Les polyoaplphaléfines utilisées comme huiles de base, sont par exemple obtenues à partir de monomères ayant de 4 à 32 atomes de carbone (par exemple octène, decène), et une viscosité à 100°C comprise entre 1,5 et 15 Cst. Leur masse moléculaire moyenne en poids est typiquement comprise entre 250 et 3000.

Des mélanges d'huiles synthétiques et minérales peuvent également être employés, par exemple lorsqu'on formule des huiles multigrades permettant d'éviter les problèmes de démarrage à froid.

Pour formuler des huiles multigrades de grade visqueux à chaud (grade 50 ou 60), il est souvent également judicieux d'inclure dans la formulation un polymère améliorant d'indice de viscosité (VI), qui permettent de garantir une bonne tenue à froid et une viscosité minimale à haute température, tels que par exemple les Esters polymères, les Oléfines Copolymères (OCP), les homopolymères ou copolymères du styrène, du butadiène ou de l'isoprène, les polyméthacrylates (PMA).

Les huiles moteur utilisées selon la présente invention peuvent contenir de l'ordre de 0,0 à 20 %, ou encore de 5 à 15 % , ou de 7 à 10 % en poids de polymères améliorants de VI, par exemple
choisis parmi les Esters polymères, les Oléfines Copolymères (OCP), les homopolymères ou copolymères du styrène, du butadiène ou de l'isoprène, les polyméthacrylates (PMA).

Préférentiellement, les huiles moteur utilisées selon l'invention ont préférentiellement une valeurs d'indice de viscosité ou VI, mesuré selon ASTM D2270 supérieur à 130, préférentiellement supérieur à 140, préférentiellement supérieur à 150.

Il n'y a aucune limitation à l'emploi de tel ou tel huile de base (et éventuellement polymère améliorant de VI) pour réaliser les compositions utilisées selon la présente invention, si ce n'est que leur quantité et leur nature doivent être ajustées de façon à obtenir des compositions ayant un grade de viscosité suffisamment visqueux, c'est-à-dire une viscosité cinématique (KV100) à 100 °C selon ASTM D445, comprise entre 16 et 27 cSt. Les huiles moteur utilisées selon l'invention sont préférentiellement de grade 50 ou 60 selon la classification SAEJ300, c'est-à-dire que leur viscosité cinématique à 100 °C selon ASTM D445 est préférentiellement comprise entre 16,9 et 21,9 cSt ou entre 21,9 et 26,1 cSt.

Préférentiellement, les huiles moteur utilisées selon l'invention sont des huiles multigrades, de grade 20W, préférentiellement de grade 15W selon la classification SAEJ, c'est à dire que leur viscosité dynamique (CCS) selon ASTM D5293 est inférieure à 9500 mPa.s à - 15°C, préférentiellement inférieure à 7000 mPa.s à -20°C.

### 3) Esters hydroxylés (a)

Les huiles moteurs utilisées dans l'invention comprennent au moins un ester hydroxylé

Les huiles utilisées selon l'invention comprennent entre 0,5 et 10% en poids, préférentiellement entre 1 et 7% en poids, ou encore entre 2 et 5% en poids de tels esters (a).

De façon surprenante, la demanderesse a mis en évidence que l'emploi de ces composés, dans une huile moteur de grade visqueux (grade SAE 50 et 60 par exemple), permet de réduire considérablement l'usure des paliers ou coussinet de bielle sur les moteurs de poids lourds hybrides, qui se situent, avec les huiles conventionnelles de grade 30, à un niveau qui ne permet pas le fonctionnement fiable du moteur. L'usure des organes de distribution est également réduite.

Il est connu que les paliers fonctionnent en régime de lubrification hydrobdynamique (film d'huile complet). L'emploi d'huiles moteur de grade visqueux a pour effet d'augmenter l'épaisseur du film d'huile, ce qui contribue à maintenir ce régime de lubrification, même dans des conditions de fonctionnement sévères.

L'effet de protection supplémentaire observé par l'emploi de modificateurs de friction organiques dans les huiles utilisées selon l'invention est d'autant plus surprenant que ces composés, qui
forment des couches d'adsoprtion structurées à la surface des pièces, sont connus pour agir essentiellement en régime de lubrification mixte ou limite.

Il est également à noter que le taux d'additif anti usure des huiles utilisées selon l'invention peut être identique à celui des huiles conventionnelles pour moteur à combustion interne poids lourds.

### 4) Autres additifs

Les huiles moteurs utilisées selon l'invention peuvent en outre contenir tous type d'additifs adaptés à une utilisation comme huile moteur, particulièrement moteur poids lourds. Ces additifs peuvent être introduits isolément et/ou inclus dans des paquets d'additifs utilisés dans les formulations des lubrifiants commerciaux pour moteurs quatre temps, de niveaux de performance tels que définis par l'ACEA (Association des constructeurs Européens d'Automobiles) et/ou l'API (American Petroleum Institute), par exemple respectivement ACEA E9 et API CJ-4 bien connus de l'homme du métier. Ces paquets d'additifs (ou compositions additives) sont des concentrés comportant environ 30% en poids d'huile de base de dilution.

Ainsi, les compositions utilisées selon l'invention peuvent contenir notamment et non limitativement des additifs anti-usure et extrême pression, des antioxydants, des détergents surbasés ou non, des améliorants de point d'écoulement, des dispersants, des anti mousse, des épaississants...

Les additifs anti-usure et extrême pression protègent les surfaces en frottement par formation d'un film protecteur adsorbé sur ces surfaces. Le plus couramment utilisé est le di thiophosphate de Zinc ou DTPZn. On trouve également dans cette catégorie divers composés phosphorés, soufrés, azotés, chlorés et borés.

Il existe une grande variété d'additifs anti usure, mais la catégorie la plus utilisée dans les huiles pour moteur est celle des additifs phospho soufrés comme les alkylthiophosphates métalliques, en particulier les alkylthiophosphates de Zinc, et plus spécifiquement les dialkyldithiophosphates de Zinc ou DTPZn. Les composés préférés sont de formule Zn((SP(S)(OR1)(OR2))2, ou R1 et R2 sont des groupements alkyl , comportant préférentiellement de 1 à 18 atomes de carbones. Le DTPZn est typiquement présent à des teneurs de l'ordre de 0,1 à 2% en poids dans les huiles moteur.

Les phosphates d'amines, les polysulfures, notamment oléfines soufrées, sont également des additifs anti usure employés couramment.

Les additifs anti usure et extrême pression sont généralement présents dans les compositions pour lubrifiants moteur poids lourds à des teneurs comprises entre 0,5 et 6%, préférentiellement comprises entre 0,7 et 2%, préférentiellement entre 1 et 1,5% en poids.

Les antioxydants retardent la dégradation des huiles en service, dégradation qui peut se traduire par la formation de dépôts, la présence de boues, ou une augmentation de la viscosité de l'huile. Ils agissent comme inhibiteurs radicalaires ou destructeurs d'hydroperoxydes. Parmi les antioxydants couramment employés on trouve les antioxydants de type phénolique, aminés.

Les anioxydants phénoliques peuvent être sans cendre, ou bien être sous forme de sels métalliques neutres ou basiques. Typiquement, ce sont des composés contenant un groupement hydroxyle stériquement encombré, par exemple lorsque 2 groupements hydroxyles sont en position o ou p l'un de l'autre, ou que le phénol est substitué par un groupe alkyl comportant au moins 6 atomes de carbone.

Les composés aminés sont une autre classe d'antioxydants pouvant être utilisés,seuls ou éventuellement en combinaison avec les phénoliques. Des exemples typiques sont les amines aromatiques, de formule R₈R₉R₁₀N, où R₈ est un groupement aliphatique, ou un groupement aromatique éventuellement substitué, R₉ est un groupement aromatique éventuellement substitué, R₁₀ est l'hydrogène, ou un groupement alkyl ou aryl, ou un groupement de formule R₁₁S(O)ₓR₁₂, où R₁₁ est un groupe alkylène, alkenylène, ou aralkylène, et x est égal à 0, 1 ou 2.

Des alkyl phenols sulphurisés ou leurs sels de métaux alcalins et alcalino terreux sont également utilisés comme antioxydants.

Une autre classe d'antioxydants est celle des composés cuivrés solubles dans l'huile, par exemples les thio ou dithiophosphates de cuivre, les sels de cuivre et d'acides carboxyliques, les dithiocarbamates, sulphonates, phenates, acetylacetonates de cuivre. Les sels de Cuivre I et II, d'acide ou d'anhydride succiniques sont utilisés.

Ces composés, seuls ou en mélange, sont typiquement présents dans les compositions lubrifiantes pour moteur poids lords dans des quantités comprises entre 0,1 et 5% en poids, préférentiellement entre 0,3 et 2% en poids, encore plus préférentiellement entre 0,5 et 1,5% en poids.

Les détergents réduisent la formation de dépôts à la surface des pièces métalliques par dissolution des produits secondaires d'oxydation et de combustion, et permettent la neutralisation de certaines impuretés acides provenant de la combustion et se retrouvant dans l'huile.

Les détergents communément utilisés dans la formulation de compositions lubrifiantes sont typiquement des composés anioniques comportant une longue chaîne hydrocarbonée lipophile et une tête hydrophile. Le cation associé est typiquement un cation métallique d'un métal alcalin ou alcalino-terreux.

Les détergents sont préférentiellement choisis parmi les sels de métaux alcalins ou alcalino-terreux d'acides carboxyliques, sulfonates, salicylates, naphténates, ainsi que les sels de phénates, préférentiellement de calcium, magnésium, sodium ou baryum.

Ces sels métalliques peuvent contenir le métal en quantité approximativement stoechiométrique ou bien en excès (en quantité supérieure à la quantité stoechiométrique). Dans ce dernier cas, on a affaire à des détergents dits surbasés.

Le métal en excès apportant le caractère surbasé au détergent se présente sous la forme de sels métalliques insolubles dans l'huile, par exemple carbonate, hydroxyde, oxalate, acétate, glutamate, préférentiellement carbonate, préférentiellement de calcium, magnésium, sodium ou baryum.

Les compositions lubrifiantes utilisées selon la présente invention peuvent contenir tous types de détergents connus de l'homme du métier, neutres ou bien surbasés. Le caractère plus ou moins surbasé des détergents est caractérisé par le BN (base number), mesuré selon la norme ASTM D2896, et exprimés en mg de KOH par gramme. Les détergents neutres ont un BN compris environ entre 0 et 80. Les détergents surbasés ont, eux, des valeurs de BN typiquement de l'ordre de 150 et plus, voire 250 ou 450 ou plus. Le BN de la composition lubrifiante contenant les détergents est mesuré par la norme ASTM D2896 et exprimé en mg de KOH par gramme de lubrifiant.

Préférentiellement, les quantités de détergents inclus dans les huiles moteur utilisées selon l'invention sont ajustées de manière à ce que le BN desdites huiles, mesuré selon la norme ASTM D2896, soit compris entre 5 et inférieur ou égal à 20 mg de KOH par gramme d'huile moteur, préférentiellement entre 8 et 15 à mg de KOH par gramme d'huile moteur

Les additifs abaisseurs de point d'écoulement améliorent le comportement à froid des huiles, en ralentissant la formation de cristaux de paraffine. Ce sont par exemple des Polyméthacrylates d'alkyle, polyacrylates, polyarylamides, polyalkylsphénols, polyalkylnaphtalènes, polystyrène alkylé....Ils sont généralement présent dans les huiles utilisées selon l'invention à des teneurs comprises entre 0,1 et 0,5% en poids.

Les dispersants comme par exemples succinimides, PIB (polyisobutène) succinimides, Bases de Mannich assurent le maintien en suspension et l'évacuation des contaminants solides insolubles constitués par les produits secondaires d'oxydation qui se forment lorsque l'huile moteur est en service. Le taux de dispersant est typiquement relativement plus élevé dans les huiles moteurs poids lourds que dans les huiles de moteurs pour véhicules légers, principalement en raison d'intervalles de vidange allongés. Il est typiquement compris entre 4 et 10% en poids, préférentiellement entre 4,5 et 7% en poids.

### Exemples

On a simulé le fonctionnement d'un système hybride par un essai consistant en une succession pendant 500 heures (15000 cycles) de :
- démarrages
- Fonctionnement avec alternance d'accélération et de ralentissement
- descente au ralenti
- 5 secondes de ralenti
- arrêt

Le système testé comprend un moteur diesel 6 cylindres de couple maximum 1200 N.m de 1200 à 1700 tours/min. Il est de type hybride parallèle et comprend un alterno démarreur entre l'embrayage et la boite de vitesse du véhicule. L'huile moteur est aux environs de 100°C dans ces essais. L'usure est suivie par une technique usuelle de radiotraceurs, consistant à irradier la surface des paliers dont on veut tester l'usure, et à mesurer en fin d'essai la radioactivité de l'huile moteur, qui contient des particules métalliques irradiées proportionnellement à l'usure des pièces en question.

L'huile A est une huile de référence commerciale pour moteur poids lourds, de grade 10W30, formulée avec un paquet d'additif pour huile moteur poids lords de niveau de performance ACEA E9. Les huiles B et C contiennent la même additivation mais sont de grade respectivement 15W50 et 20W50. L'huile D est une huile selon l'invention, qui contient également la même additivation et est de grade 15W50.

Les compositions massiques et propriétés des huiles testées sont regroupées dans le tableau ci-dessous :

| | A | B | C | D |
|---|---|---|---|---|
| Huile de base* | 79 % | 74,3% | 74,3% | 72,3 |
| Package additif | 16,9 % | 16,5% | 16,5 % | 16,5 % |
| OCP | 3,9 % | 9,0 % | 9,0 % | 9,0% |
| Abaisseur de point d'écoulement | 0,2 % | 0,2% | 0,2% | 0,2% |
| Ester hydroxylé (a) | - | - | - | 2,0% |
| KV100, cSt ASTM D445 | 11,80 cSt | 19,99 cSt | 19,80 cSt | 19,08cSt |
| CCS(-15 °C), cP ASTM D5293 | - | 4720 | - | - |
| CCS(-20 °C), cP ASTM D5293 | - | - | 6100 | 6200 |
| CCS (-25°C), cP ASTM D5293 | 6200 | - | - | - |
| Grade SAE | 10W30 | 20W50 | 15W50 | 15W50 |

| | | | | |
|---|---|---|---|---|
| * hors huile de base de dilution du paquet d'additifs | | | | |

Le package additif est identique pour les huiles A, B, C et D : c'est un package classique pour huiles moteur diesel poids lourds (niveau de performance ACEA E9), comprenant :
- des dispersants
- des détergents
- -des antioxydants
- des antiusure de type dithiophosphate de zinc (ZnDDPs).

Il est à noter qu'aucun anti usure supplémentaire n'a été ajouté dans l'huile D selon l'invention. Le taux d'antiusure de l'huiles D est identique (légèrement inférieur) à celui de la référence.

Les essais avec l'huile de référence A ont montré un taux d'usure important, corroboré par des observations visuelles (usure sur 40 % de la surface du premier palier).

L'utilisation de grade visqueux (grade SAE 50) pour les huiles B et C a permis de réduire de 25 % l'usure des paliers par rapport à la référence, et l'introduction de modificateurs de frottement dans l'huile D selon l'invention a permis un abaissement supplémentaire de 17%. L'usure des organes de distribution tels que les cames est également réduite de 50% avec l'huile D.

## Revendications

1. Utilisation d'une huile moteur, de viscosité cinématique à 100 °C selon la norme ASTM D445 comprise entre 16 et 27 cSt, comprenant entre 0,5 et 10% en poids d'au moins un ester (a) choisi parmi le mono ou di oléate de glycérol, le mono ou di stéarate de glycérol ou le mono ou di isostéarate de glycérol, pour réduire l'usure des paliers dans les moteurs à combustion interne des véhicules à motorisations hybrides, dont le couple maximum, mesuré entre 1000 et 3000 tours/minute, est supérieur à 1000 N.m.

2. Utilisation selon la revendication 1 où la viscosité cinématique à 100 °C de l'huile moteur, mesurée selon ASTM D445, est comprise entre 16,9 et 21,9 cSt.

3. Utilisation selon la revendication 1 où la viscosité cinématique à 100 °C de l'huile moteur, mesurée selon ASTM D445, est comprise entre 21,9 et 26,1 cSt.

4. Utilisation selon l'une quelconque des revendications 1 à 3 où les moteurs à combustion interne sont des moteurs Diesel.

5. Utilisation selon l'une quelconque des revendications 1 à 4 où les véhicules poids lourds hybrides sont des hybrides parallèles.

6. Utilisation selon l'une des revendications 1 à 5 où les véhicules fonctionnent selon le cycle urbain ETC défini par la directive européenne 1999/96/EC.

## Patentansprüche

1. Verwendung eines Motoröls dessen kinematische Viskosität bei 100°C, gemäß der Norm ASTM D445, zwischen 16 und 27 cSt beträgt, das zwischen 0,5 und 10 Gewichts-% von mindestens einem Ester (a) enthält, das ausgewählt ist aus Glycerinmono-/ oder -dioleat, Glycerinmono-/ oder -distearat oder Glycerinmono-/ oder -diisostearat, um den Lagerverschleiß in Verbrennungsmotoren bei Kraftfahrzeugen mit Hybridmotoren zu reduzieren, von denen das, zwischen 1000 und 3000 Umdrehungen/Minute gemessene, maximale Drehmoment grösser als 1000 N.m ist.

2. Verwendung nach dem Anspruch 1, wobei die kinematische Viskosität bei 100°C des Motoröls, gemäß ASTM D445 gemessen, im Bereich von 16,9 und 21,9 cSt liegt.

3. Verwendung nach dem Anspruch 1, wobei die kinematische Viskosität bei 100°C des Motoröls, gemäß ASTM D445 gemessen, im Bereich von 21,9 und 26,1 cSt liegt.

4. Verwendung nach einem der Ansprüche 1 bis 3, wobei die Verbrennungsmotoren Dieselmotoren sind.

5. Verwendung nach einem der Ansprüche 1 bis 4, wobei die hybriden Schwerlastfahrzeuge Parallelhybride sind.

6. Verwendung nach einem der Ansprüche 1 bis 5, wobei die Kraftfahrzuge gemäß dem, von der europäischen Richtlinie 1999/96/EC festgesetzten Stadtfahrzyklus ETC betrieben werden.

## Claims

1. Use of an engine oil, having a kinematic viscosity at 100°C according to standard ASTM D445 of 16 to 27 cSt, comprising 0.5 to 10 wt% of at least one ester (a) selected from glycerol mono- or di-oleate, glycerol mono- or di-stearate or glycerol mono- or di-isostearate, for reducing wear of the bearings in internal combustion engines of vehicles with hybrid engines, the maximum torque of which, measured between 1000 and 3000 rpm, is higher than 1000 N·m.

2. Use according to claim 1 wherein the kinematic viscosity at 100°C of the engine oil, measured according to ASTM D445, is comprised between 16.9 and 21.9 cSt.

3. Use according to claim 1 wherein the kinematic viscosity at 100°C of the engine oil, measured according to ASTM D445, is comprised between 21.9 and 26.1 cSt.

4. Use according to any one of claims 1 to 3 wherein the internal combustion engines are diesel engines.

5. Use according to any one of claims 1 to 4 wherein the hybrid heavy vehicles are parallel hybrids.

6. Use according to one of claims 1 to 5 wherein the vehicles operate according to the ETC urban cycle defined by European Directive 1999/96/EC.
